# EUROPÄISCHE PATENTSCHRIFT

(11) **EP 0 151 904 B1**
(45) Veröffentlichungstag und Bekanntmachung des Hinweises auf die Patenterteilung: **26.10.1988**
(21) Anmeldenummer: 84810626.6
(22) Anmeldetag: 17.12.1984
(51) Int. Cl.: H01B 3/30, H01B 7/28

(54) **Isolierte, elektrische Leitung**
Insulated electric cord
Cordon électrique isolé

(30) Priorität: 08.02.1984 CH 591/84
(43) Veröffentlichungstag der Anmeldung: 21.08.1985
(73) Patentinhaber: HUBER & SUHNER AG KABEL-, KAUTSCHUK-, KUNSTSTOFF-WERKE, 9100 Herisau (CH)
(72) Erfinder: Studer, Hans R., CH-8330 Pfäffikon (CH)
(74) Vertreter: Justitz-Wormser, Daisy P., Dipl.-Chem.

(56) Entgegenhaltungen:
- EP-A- 0 103 487
- DE-A- 3 012 745
- DE-B- 2 807 406
- GB-A- 1 583 956
- GB-A- 2 009 488

## Beschreibung

Die Erfindung betrifft eine elektrische Leitung mit halogenfreier, wärmebeständiger und flammwidriger Isolation, welche verbesserte Widerstandsfähigkeit gegen flüssige Medien und mechanische Beanspruchungen aufweist.

Für die Herstellung von isolierten, elektrischen Leitungen, die im Brandfall möglichst geringe Mengen Qualm und keine korrosiven und toxischen Gase freisetzen, werden bereits halogenfreie Isolationsmaterialien, z.B. Polyäthylen oder Äthylen-Propylen-Terpolymer verwendet. Ebenfalls bekannt ist, dass die Lösungsmittelbeständigkeit sowie auch die Kurzzeittemperaturbeständigkeit dieser Materialien durch Vernetzung verbessert werden kann. Die Flammwidrigkeit halogenfreier Isolationsmaterialien wird - wie ebenfalls bekannt ist - durch Zugabe von Metallhydraten (z.B. Aluminiumoxytrihydrat, Magnesiumhydroxid) mindestens weitgehend erreicht.

Elektrische Leitungen mit halogenfreien Isolationen, welche solche Hydrate enthalten, weisen jedoch gegenüber Leitungen mit hydratfreien Isolationsmaterialien den Nachteil einer verminderten Resistenz gegen gewisse flüssige Medien, z.B. flüssige Kohlenwasserstoffe, wie Benzin, Mineralöl und Lösungsmittel auf. Das heisst, dass diese Isolationsmaterialien nach längerer Lagerung in Mineralölen, z.B. Öl ASTM Nr. 2, bzw. Treibstoffen, z.B. Benzin, im Vergleich zu hydratfreien Materialien stärker quellen und ihre mechanische Festigkeit stärker reduziert wird. Bei längerer Lagerung im Wasser neigen hydrathaltige Isolationsmaterialien ausserdem zu grösserer Wasseraufnahme. Dies führt zu einer Verschlechterung ihrer elektrischen Eigenschaften, namentlich zur Reduktion des Isolationswiderstandes und zur Erhöhung der Dielektrizitätskonstante, was sehr unerwünscht ist.

Die GB-A-1 583 956 beschreibt isolierte Leitungen, deren Isolation flammwidrig, halogenfrei und zweischichtig ist. Die innere Isolationsschicht besteht aus mit AI(OH₃ gefülltem, vernetztem Olefinpolymer, während die äussere Isolationsschicht u.a. aus Nylon 6 ist. Nylon 6 ist aber nicht flammwidrig und weist eine hohe Feuchtigkeitsaufnahme auf, ist für den vorliegenden Zweck also wenig geeignet.

Es ist ferner bekannt, Leitungen mit einer ersten Isolationsschicht aus thermoplastischem Polyvinylchlorid und einer zweiten Schicht aus Polyamid oder mit einer ersten Schicht aus Olefinpolymer und einer zweiten Schicht aus einem vernetzten Vinylidenfluoridcopolymer herzustellen. Diese zweischichtigen Isolationsmaterialien enthalten aber ebenfalls Halogene, die im Brandfall korrosive Gase bilden.

Ferner sind zweischichtige Isolationen, deren äussere Schicht eine Schutzwirkung ausübt, bekannt z.B. aus der DE-A-3 012 745 und der DE-B-2 807 406. Die erstere beschreibt feuchtigkeitsbeständige, gleitfähige Isolationen für elektromagnetische Anwendungen, wobei ein Polyamid, z. B. Polylaurinlactam, als Deckschicht auf eine wärmehärtbare Grundschicht aufgebraucht wird. Die letztere betrifft eine verbesserte äussere Schutzschicht bei der Isolation der elektrischen Anschlussleitung bei Haushaltsgeräten und empfiehlt dafür als Kunststoff ungesättigte Polyester (Vialkydlack) oder Polyimide.

Ziel der vorliegenden Erfindung ist es, die-erwähnten Nachteile der bisher bekannten wärmebeständigen, flammwidrigen, halogenfreien, isolierten Leitungen zu beheben. Dies gelingt dadurch, dass ein erstes halogenfreies Isolationsmaterial durch ein zweites Isolationsmaterial aus Polyamid 6.6, d.h. Polyhexamethylenadipamid oder Polyamid 12, d.h. Polylaurinlactam, einem thermoplastischen, halogenfreien Polyesterelastomer, z. B. Hytrel^{R} 4056 der Firma DuPont, oder einem aromatischen, halogenfreien Polyäther, wie PEEK^{R} der Firma ICI, zusätzlich geschützt wird. Bei günstiger Wahl des Materials für die äussere Schutzschicht lässt sich überdies die Abriebfestigkeit und die Gleitfähigkeit der solcherart zweischichtig isolierten, elektrischen Leitung verbessern.

Die erste Isolationsschicht wird mit Vorteil in einer Dicke von ca. 0,2 bis 2 mm hergestellt, während die äussere Schutzschicht verhältnismässig dünn sein kann und im allgemeinen etwa 0,1 bis 0,5 mm beträgt.

### Beispiel 1

Eine Kupferlitze aus 50 Einzeldrähten von 0,25 mm Durchmesser mit einem Gesamtquerschnitt von 2,5 mm² und einem Durchmesser von 2,1 mm, wurde auf übliche Art mit einer ersten Isolationsschicht aus mit bis zu ca. 50% mit Aluminiumoxytrihydrat gefülltem «Radox-125» -Copolymer (Radox^{R} 125 ist das eingetragene Warenzeichen für Polyolefin-Copolymere der Firma Huber & Suhner AG) versehen, so dass der Aussendurchmesser der Leitung 3,6 mm betrug. Die lsolationsschicht wurde dann durch Einwirkung energiereicher Elektronenstrahlen mit einer Dosis von 50 bis 200 kGy (5 bis 20 Mrad) vernetzt. Auf die so erhaltene elektrische Leitung wurde durch Extrusion eine 0,1 mm dicke Schutzschicht aus Polyamid 6.6 (z. B. Typ Zytel^{R} BK 157, Lieferant DuPont) gelegt, so dass eine doppelt isolierte, elektrische Leitung mit einem Aussendurchmesser von 3,8 mm erzeugt wurde.

Die doppelschichtig isolierte Leitung wurde während 72 Stunden in Mineralöl des Typs ASTM Nr. 2 bei einer Temperatur von 100°C und in Dieselöl wähend 168 Stunden bei einer Temperatur von 70°C gelagert. Unmittelbar anschliessend wurde die Leitung einer Wickelprüfung um einen Metalldorn, dessen Durchmesser dem dreifachen Leitungsdurchmesser entspricht, unterzogen, ohne dass dabei die Proben eine Veränderung aufwiesen.

Der Abtriebtest nach der deutschen Norm VG 95218, mit einer 0,3 mm dicken Klinge, belastet mit 0,6 kg, ergab bei 1000 Abriebhüben eine Abriebtiefe von maximal 0,2 mm, gegenüber 0,5 mm bei der ungeschützten Isolationsschicht.

Die Flammwidrigkeitsprüfung nach der Publikation IEC 332-1 wurde von der doppelschichtig isolierten Leitung bestens erfüllt.

### Beispiel 2

Eine Kupferlitze aus 50 Einzeldrähten von 0,25 mm Durchmesser mit einem Gesamtquerschnitt von 2,5 mm² und einem Durchmesser von 2,1 mm wurde auf übliche Art mit einer ersten Isolationsschicht aus mit bis zu ca. 50% mit Aluminiumoxytrihydrat gefülltem «Radox-125»-Copolymer versehen, so dass der Aussendurchmesser der Leitung 3,2 mm betrug. Die Isolationsschicht wurde dann durch die Einwirkung energiereicher Elektronenstrahlen mit einer Dosis von 50 bis 200 kGy (5 bis 20 Mrad) vernetzt. Auf die so erhaltene elektrische Leitung wurde durch Extrusion eine 0,3 mm dicke Schutzschicht aus Polyamid vom Typ L20H der Firma Ems-Chemie AG gelegt, so dass eine doppelschichtig isolierte, elektrische Leitung mit einem Aussendurchmesser von 3,8 mm erzeugt wurde.

Die doppelschichtige Leitung wurde auf ihre Widerstandsfähigkeit gegen die Einwirkung von Wasser mit einer Temperatur von 75 °C gemäss der Publikation ICEA-S-68 geprüft (ICEA = Insulated Cable Engineers Association USA), wobei alle verlangten elektrischen Eigenschaftswerte eingehalten wurden.

Nach Lagerung in Mineralöl und Dieselöl, wie in Beispiel 1 beschrieben, zeigten die Leitungen gemäss dem Ausführungsbeispiel 2 keine Veränderungen.

Der Abriebtest wurde mit den gleichen Ergebnissen wie in Beispiel 1 durchgeführt.

Die Flammwidrigkeitsprüfung nach der Publikation IEC 332-1 wurde sicher erfüllt.

Leitungen nach den Beispielen 1 und 2 sind ausserdem beständig gegen Kältemittel (z.B. Freon^{R} der Firma DuPont.

Leitungen nach Beispiel 2 sind beständig gegen Termitenfrass.

### Beispiel 3

Eine Kupferlitze aus 50 Einzeldrähten von 0,25 mm Durchmesser mit einem Gesamtquerschnitt von 2,5 mm² und einem Durchmesser von 2,1 mm wurde auf übliche Art mit einer ersten Isolationsschicht mit bis zu ca. 50% mit Aluminiumoxytrihydrat gefülltem Radox^{R-}125 -Copolymer versehen, so dass der Aussendurchmesser der Leitung 3,2 bis 3,4 mm betrug. Auf die so erhaltene elektrische Leitung wurde durch Extrusion eine 0,2 bis 0,3 mm dicke Schutzschicht aus thermoplastischem Polyesterelastomer (z. B. Typ Hyt- rel^{R} 4056 der Firma DuPont) gelegt, so dass eine doppelschichtig isolierte, elektrische Leitung mit einem Aussendurchmesser von 3,6 bis 3,8 mm erzeugt wurde.

Die doppelschichtige Leitung ist wasserbeständig gemäss den Anforderungen der Publikation ICEA-S-68 und beständig gegen Mineralöl und Dieselöl, was - wie in Beispiel 1 beschrieben - untersucht wurde.

Die Anforderungen des Abriebtestes, wie in Beispeil 1 beschrieben, werden ebenfalls erfüllt.

Die Dauerwärmebeständigkeit der Leitung beträgt 125°C.

### Beispiel 4

Eine Kupferlitze aus 50 Einzeldrähten von 0,25 mm Durchmesser mit einem Gesamtquerschnitt von 2,5 mm² mit einem Durchmesser von 2,1 mm wurde auf übliche Art mit einer ersten Isolationsschicht aus mit bis zu ca. 50% mit Aluminiumoxytrihydrat gefülltem Radox^{R} 125 -Copolymer versehen, so dass der Aussendurchmesser der Leitung 3,6 mm betrug. Auf die so erhaltene elektrische Leitung wurde durch Extrusion eine 0,1 mm dicke Schutzschicht aus aromatischem Polyäther vom Typ PEEK^{R} (der Firma ICI) gelegt, so dass eine doppelschichtig isolierte, elektrische Leitung mit einem Aussendurchmesser von 3,8 mm erzeugt wurde.

Die doppelschichtige Leitung ist wasserbeständig gemäss den Anforderungen der Publikation ICEA-S-68 und beständig gegen Mineralöl und Dieselöl und Benzin (Prüfung wie in Beispiel 1 beschrieben).

Die Anforderungen des Abriebtestes, wie in Beispiel 1 beschrieben, wurden ebenfalls erfüllt. Ebenso diejenigen des Flammtestes nach der Publikation IEC 332-1.

Die Dauerwärmebeständigkeit der Leitung beträgt 125°C.

## Patentansprüche

1. Isolierte, elektrische Leitung mit flammwidriger, halogenfreier Isolation, dadurch gekennzeichnet, dass sie eine innere Isolationsschicht aus halogenfreiem, vernetztem Polyolefin-Copolymer und eine äussere Schutzschicht aus Polyamid 6.6 oder Polyamid 12, einem thermoplastischen, halogenfreien Polyesterelastomer oder einem halogenfreien aromatischen Polyäther aufweist.

2. Isolierte, elektrische Leitung nach Patentanspruch 1, dadurch gekennzeichnet, dass die äussere Schicht aus einem thermoplastischen, halogenfreien Polyesterlastomer besteht.

3. Isolierte, elektrische Leitung nach Patentanspruch 1, dadurch gekennzeichnet, dass die äussere Schicht aus einem halogenfreien, aromatischen Polyäther besteht.

## Claims

1. Insulated electric conductor with flame-resistant, halogen-free insulation, characterised in that it comprises an inner insulation layer of halogen-free, cross-linked polyolefin-copolymer and an outer protective layer of polyamide 6.6 or polyamide 12, a thermoplastic, halogen-free polyester elastomer or a halogen-free aromatic polyether.

2. Insulated electric conductor according to Patent Claim 1, characterised in that the outer layer consists of a thermoplastic, halogen-free polyester elastomer.

3. Insulated electric conductor according to Patent Claim 1, characterised in that the outer layer consists of a halogen-free aromatic polyether.

## Revendications

1. Cordon de conducteur électrique isolé dépourvu d'halogène comportant une isolation résistante à l'inflammation, caractérisé en ce qu'il présente une couche isolante intérieure en un copolymère de polyoléfine, réticulé et dépourvu d'halogène(s), et une couche de protection extérieure en polyamide 6.6 ou en polyamide 12, en un polyester élastomère thermoplastique, dépourvu d'halogène(s) ou en un polyéther aromatique dépourvu d'halogène(s).

2. Cordon de conducteur électrique isolé selon la revendication 1, caractérisé en ce que la couche extérieure est constituée d'un polyester élastomère thermoplastique, dépourvu d'halogène(s).

.3. Cordon de conducteur électrique isolé selon la revendication 1, caractérisé en ce que la couche extérieure est constituée par un polyéther aromatique dépourvu d'halogène(s).
